# EUROPÄISCHE PATENTANMELDUNG

(11) **EP 0 355 430 A2**
(43) Veröffentlichungstag der Anmeldung: **28.02.1990**
(21) Anmeldenummer: 89113552.7
(22) Anmeldetag: 24.07.1989
(51) Int. Cl.: C25D 5/10, C25D 15/02, F16J 1/02, F01L 1/00

(54) **Reibungsbeanspruchtes Aluminiumbauteil**

(30) Priorität: 23.08.1988 DE 3828527
(71) Anmelder: Bayerische Motoren Werke Aktiengesellschaft, 80788 München (DE)
(72) Erfinder: Rutka, Alfred, D-8905 Mering (DE); Mielsch, Götz, D-8000 München 40 (DE); Flierl, Rudolf, Dr., D-8000 München 80 (DE)

(57) **Zusammenfassung**

Ein Aluminium-Ventilstößel einer Brennkraftmaschine weist eine Oberflächenbeschichtung in Form einer mit einem Härtebildner versehenen Nickel-Dispersionsschicht auf. Zwischen dem Aluminium-Grundwerkstoff (1) sowie der Oberflächenbeschichtung (4) ist eine Zwischenschicht (3) vorgesehen, deren Härte zwischen der des Aluminium-Grundwerkstoffes sowie der Oberflächenbeschichtung liegt. Auf diese Weise hält der beschichtete Ventilstößel höchsten Flächenpressungen und Schubspannungen Stand.

## Beschreibung

Die Erfindung betrifft ein reibungsbeanspruchtes Aluminiumbauteil, insbesondere einen Ventilstößel oder einen Kolben einer Brennkraftmaschine, welches eine Oberflächenbeschichtung mit einer gegenüber dem Aluminium-Grundwerkstoff deutlich höheren Härte aufweist. Derartige beschichtete Aluminiumbauteile sind hinreichend bekannt und können beispielsweise auch als Ventilführung ausgebildet sein. Beispiele für derartige Bauteile sind der DE-OS 27 49 227 oder der DE-OS 29 29 890 zu entnehmen. Die Erfindung bleibt dabei nicht auf die oben genannten Bauteile beschränkt, sondern bietet sich überall dort an, wo die im folgenden erläuterten entsprechend hohen Anforderungen gestellt werden.

Zur Gewichtsreduzierung insbesondere dynamisch beanspruchter Bauteile werden diese aus Leichtmetall und dabei insbesondere aus Aluminium-Grundwerkstoffen gefertigt. Derartige Leichtmetalle sind jedoch nicht in der Lage, Schubspannungen und Flächenpressungen im gleichen Maße aufzunehmen wie die bislang üblichen Stahllegierungen. Auch stellt sich bei einer Reibpaarung zweier Aluminiumbauteile kein ausreichender Schmierfilmaufbau ein. Andererseits ist es beispielsweise erwünscht, in Aluminium-Zylinderköpfen von Brennkraftmaschinen Ventilstößel aus einem Aluminium-Grundwerk stoff anzuordnen, da aufgrund des übereinstimmenden Wärmeausdehnungskoeffizienten unabhängig von den herrschenden Temperaturverhältnissen stets eine optimale Führung des Ventilstößels gewährleistet ist.

Zwar ist es prinzipiell bekannt, reibungsbeanspruchte Aluminiumbauteile mit einem verschleißfesten, gegenüber dem Aluminium-Grundwerkstoff härterem Material zu beschichten, jedoch können die damit bislang erzielten Ergebnisse nur eingeschränkt befriedigen. Insbesondere vermögen diese Beschichtungen oftmals nicht, den auftretenden Flächenpressungen sowie Schubspannungen standzuhalten. Schichtablösungen bei mechanischer Beanspruchung sind die Folge.

Der Erfindung liegt die Aufgabe zugrunde, ein hinsichtlich der mechanischen Standfestigkeit weiter verbessertes beschichtetes reibungsbeanspruchtes Aluminiumbauteil aufzuzeigen.
Diese Aufgabe wird durch die kennzeichnenden Merkmale des ersten Anspruchs gelöst. Eine Lösung der weiteren Aufgabe, ein für das gemäß Anspruch 3 weitergebildete Aluminiumbauteil vorteilhaftes Beschichtungsverfahren aufzuzeigen, ist im vierten Patentanspruch angegeben. Weitere vorteilhafte Aus- und Weiterbildungen beschreiben die übrigen Unteransprüche.
Erfindungsgemäß ist zwischen dem Aluminium-Grundwerkstoff sowie der eigentlichen Oberflächenbeschichtung zumindest eine weitere Zwischenschicht vorgesehen, deren Härte zwischen den vom Aluminium-Grundwerkstoff sowie der Oberflächenbeschichtung vorgegebenen Härtewerten liegt. Diese Zwischenschicht ähnelt in ihren Eigenschaften dem Aluminium-Grundwerkstoff weit mehr als die eigentliche Oberflächenbeschichtung. Da andererseits auch zu letzterer gewisse Eigenschafts-Ähnlichkeiten vorhanden sind, verhindert diese Zwischenschicht das Auftreten eventueller Ermüdungsrisse. Dabei kann diese Zwischenschicht vollständig spannungsfrei ausgebildet sein, es ist jedoch ebenso möglich, beispielsweise durch Zugabe von Härtebildnern in der Zwischenschicht eine innere Spannung aufzubauen und somit gezielte Schrumpfspannungen aufzubringen. Eine besonders hohe Standfestigkeit ergibt sich mit einer sog. "Gradientenbeschichtung" gemäß Anspruch 2. Beispielsweise durch kontinuierliche Zugabe eines Härtebildners zum Material der Zwischenschicht läßt sich in dieser ein ebenso kontinuierlich ansteigender Härteverlauf aufbauen.

Ein vorteilhaftes Beschichtungsmaterial, welches in seinen mechanischen Eigenschaften durch Beigabe eines Härtebildners, beispielsweise Saccharin, einfach beeinflußbar ist, ist im dritten Patentanspruch angegeben. Wie an sich bekannt, ist dabei die Oberflächenbeschichtung als Nickel-Dispersionsschicht mit eingefügten Verschleißpartikeln, beispielsweise in Form von Siliziumcarbid, ausgeführt.

Optimale Ergebnisse wurden erzielt, wenn zur Fixierung der Zwischenschicht die Oberfläche des Aluminium-Grundwerkstoffes lochfrasähnlich mit Taschen versehen wird. Dabei empfiehlt es sich zur besseren Haftung der Zwischenschicht in Form eines sog. Druckknopfeffektes, die lochfraßähnlichen Taschen gemäß Anspruch 6 vollständig mit dem Material der Zwischenschicht auszufüllen. Ein vorteilhaftes Bearbeitungsverfahren zur Erzeugung dieser lochfraßähnlichen Taschen ist im fünften Patentanspruch angegeben.

Anspruch 7 gibt schließlich an, wie auf einfache Weise die sog. "Gradientenbeschichtung" gemäß Anspruch 2 dargestellt werden kann. Zunutze gemacht wird dabei das stark temperaturabhängige Absorptionsverhalten von Saccharin an Aktivkohle.

Anhand des in der Figurendarstellung gezeigten Prinzipschnittes durch ein erfindungsgemäßes Aluminiumbauteil wird im folgenden das Beschichtungsverfahren näher erläutert.
In die Oberfläche eines nur bruchstückhaft gezeigten Aluminiumbauteiles 1, welches insbesondere einen Ventilstößel oder einen Kolben einer Brennkraftmaschine darstellt, werden zunächst lochfraßähnlich Taschen 2 eingeätzt, welche eine Tiefe von ca. 1 bis 5 µm aufweisen. Dies geschieht durch Einlegen des Aluminiumbauteiles 1 in eine Lösung aus Kaliummonopersulfat und Salzsäure. Da in einem vorhergehenden Arbeitsschritt das Aluminiumbauteil mit Nickelchlorid zur chemischen Nickel-Abscheidung vorbehandelt wurde, löst sich die Nickelschicht in Kaliummonopersulfat teilweise wieder auf. Die vorhandenen Chlorid-Ionen der Salzsäure werden zu naszierendem Chlor reduziert und verursachen einen Lochfraßangriff im Aluminium. Anschließend daran werden die Taschen 2 in einem Ultraschallbad gereinigt, wonach die restliche Nickelschicht beispielsweise in Salpetersäure abgezogen wird.

Im nächsten Arbeitsschritt wird die nunmehr mit Taschen versehene Oberfläche des Aluminium-Grundwerkstoffes durch Einlegen in ein Flußsäurebad aktiviert. Anschließend daran kann die erfindungsgemäße Zwischenschicht in Form einer Nickelschicht ohne innere Spannungen in einer Schichtdicke von ca. 10 µm abgeschieden werden. Dieser Vorgang erfolgt elektrolytisch in einem Nickelsulfatbad, welchem in geringfügigem Maße Härtebildner, beispielsweise in Form von Saccharin, zugegeben sein können. Irgendwelche Verschleißpartikel sind in dieser Zwischenschicht nicht vorgesehen.

Das anzulegende Stromprogramm gilt es in bekannter Weise derart abzustimmen, daß die Taschen 2 vollständig mit Nickel ausgefüllt werden. Die so entstandene Zwischenschicht ist mit der Ziffer 3 bezeichnet.

Auf diese Zwischenschicht 3 wird ohne weitere Zwischenbehandlung eine an sich bekannte Nickel-Dispersionsschicht 4 mit hohen Druckspannungen und hoher Härte zur Steigerung der Verschleißfestigkeit aufgebracht. Die mittels des geeigneten Stromprogrammes eingestellte Schichtdicke liegt dabei bei 30 bis 40 m. Beigegeben sind dieser Nickel-Dispersionsschicht 4 Verschleißteilchen in Form von Siliziumcarbid sowie ein gegenüber der Zwischenschicht 3 deutlich größerer Härtebildneranteil, beispielsweise in Form von Saccharin.

Mit dem angegebenen Beschichtungsverfahren ergibt sich eine sog. Gradientenbeschichtung mit verschiedenen inneren Spannungen. Während der Aluminium-Grundwerkstoff eine Härte von in etwa 140 HV aufweist, liegt die Härte der Zwischenschicht 3 bei ca. 240 HV und die Härte der Nickel-Dispersionsschicht 4 bei 600 HV. Mit dieser Struktur ergibt sich eine optimale Haftung der gewünschten harten Oberflächen-Beschichtung auf dem Aluminium-Bauteil.

Anstelle des oben beschriebenen stufenweisen Härtegradienten ist es mit Hilfe geeigneter Beschichtungsverfahren natürlich ebenso möglich, eine nahezu nahtlose Härtesteigerung vom Aluminium-Grundwerkstoff bis zur Nickel-Dispersionsschicht 4 einzustellen. Hierzu können entweder eine Mehrzahl von Zwischenschichten verschiedenartiger Härte vorgesehen sein, oder es wird in einem dafür geeigneten Beschichtungsverfahren kontinuierlich ein stetig steigender Härtebildneranteil zugegeben. Zunutze gemacht werden kann hierzu beispielsweise das stark temperaturabhängige Absorptionsverhalten von Saccharin an Aktivkohle. Demnach wird das als Härtebildner zum Einsatz kommende Saccharin dem Beschichtungsbad mittels einer Umwälzpumpe aus einem beheizbaren Behälter zugeführt, der u. a. mit Aktivkohle befüllt ist. Bei geringer Beheizung wird lediglich eine geringe Menge von Saccharin freigegeben, bei stärkerer Beheizung kann Saccharin in höherer Konzentration ins Beschichtungsbad gelangen. Mit Ende des Beschichtungsprozesses wird der Behälter wieder abgekühlt, um das aus dem Beschichtungsbad zurückgeführte Saccharin wieder zu binden.

## Patentansprüche

1. Reibungsbeanspruchtes Aluminium-Bauteil, insbesondere Ventilstößel oder Kolben einer Brennkraftmaschine, welches eine Oberflächenbeschichtung mit einer gegenüber dem Aluminium-Grundwerkstoff höheren Härte aufweist,
gekennzeichnet durch zumindest eine zwischen dem Aluminium-Grundwerkstoff sowie der Oberflächenbeschichtung (4) liegende Zwischenschicht (3) von einer bezüglich der Nachbarschichten in etwa mittleren Härte.

2. Aluminium-Bauteil nach Anspruch 1,
dadurch gekennzeichnet, daß die Zwischenschicht (3) vom Grundwerkstoff zur Oberflächenbeschichtung (4) hin nahezu stufenlos ansteigende Härtewerte aufweist.

3. Aluminium-Bauteil nach Anspruch 1 oder 2,
dadurch gekennzeichnet, daß die Oberflächenbeschichtung (4) eine galvanisch erzeugte Nickel-Dispersionsschicht mit einem gewünschten Härtebildneranteil und die Zwischenschicht (3) eine Nickelschicht mit (einem) demgegenüber geringeren Härtebildneranteil(en) darstellt.

4. Beschichtungsverfahren für ein Aluminium-Bauteil nach Anspruch 3,
dadurch gekennzeichnet, daß vor dem Aufbringen der Schichten (3, 4) in die Oberfläche des Aluminium-Grundwerkstoffes lochfrasähnlich Taschen (2) zur Fixierung der Zwischenschicht (3) eingebracht werden.

5. Beschichtungsverfahren nach Anspruch 4,
dadurch gekennzeichnet, daß das Einbringen der Taschen durch Ätzen unter Zuhilfenahme von Chloridionen erfolgt.

6. Beschichtungsverfahren nach Anspruch 4 oder 5,
dadurch gekennzeichnet, daß mittels eines an die chemischen Zusammensetzungen angepaßten Stromprogrammes die lochfrasähnlichen Taschen (2) vollständig mit dem Material der Zwischenschicht (3) ausgefüllt werden.

7. Beschichtungsverfahren für ein Aluminium-Bauteil nach Anspruch 2,
dadurch gekennzeichnet, daß während des Beschichtungsprozesses das als Härtebildner zum Einsatz kommende Saccharin einem Beschichtungsbad in ansteigender Konzentration zugeführt wird, wobei die Zufuhr aus einem temperierbaren, mit das Saccharin bindender Aktivkohle befüllten Behälter erfolgt.
